# EUROPÄISCHE PATENTANMELDUNG

(11) **EP 4 302 898 A1**
(43) Veröffentlichungstag der Anmeldung: **10.01.2024**
(21) Anmeldenummer: 22182736.3
(22) Anmeldetag: 04.07.2022
(51) Int. Cl.: B22C 9/02, B22C 9/06, B22C 9/10, B22D 17/22, B22D 17/24, B22D 18/00

(54) **VERFAHREN ZUM GIESSEN EINES GUSSTEILS AUS EINER LEICHTMETALLSCHMELZE SOWIE KERNPAKET, GUSSTEIL UND GIESSVORRICHTUNG**

(71) Anmelder: Nemak, S.A.B. de C.V., 66017 García, Nuevo León (MX)
(72) Erfinder: Koch, Tammo, 65195 Wiesbaden (DE)
(74) Vertreter: Cohausz & Florack

(57) **Zusammenfassung**

Die Erfindung betrifft ein Verfahren zum Gießen, insbesondere Druckgießen, eines Gussteils, insbesondere eines hohlen Strukturbauteils, aus einer Leichtmetallschmelze umfassend die folgenden Schritte: Bildung eines Formhohlraums, wobei zunächst mindestens ein Kernpaket umfassend zumindest einen Sandkern zur Bildung des Formhohlraums zwischen zumindest zwei Maschinenteilen angeordnet wird, wobei die zumindest zwei Maschinenteile anschließend insbesondere derart zueinander bewegt werden, dass die zumindest zwei Maschinenteile im Wesentlichen dicht aneinander liegen; Einfüllen der Leichtmetallschmelze mittels eines Angusssystems in den Formhohlraum; Geschlossenhalten des Formhohlraums mittels einer Schließkraft bis die in den Formhohlraum eingefüllte Leichtmetallschmelze im Wesentlichen erstarrt ist, Öffnen des Formhohlraums und Entnahme des in dem Formhohlraum befindlichen Kernpakets sowie des zumindest teilweise in dem Kernpaket abgeformten Gussteils, Entfernen des Kernpakets von dem Gussteil. Die Erfindung betrifft ebenfalls ein Kernpaket, ein Gussteil sowie eine Gießvorrichtung.

## Beschreibung

Die vorliegende Erfindung betrifft ein Verfahren zum Gießen, insbesondere Druckgießen, eines Gussteils, insbesondere eines hohlen Strukturbauteils, aus einer Leichtmetallschmelze. Die vorliegende Erfindung betrifft ebenfalls ein Kernpaket zur Verwendung in einem vorgenannten Verfahren, ein Gussteil hergestellt nach einem vorgenannten Verfahren sowie eine Gießvorrichtung zur Durchführung eines vorgenannten Verfahrens.

Druckgussverfahren sind aus dem Stand der Technik bereits bekannt. Bei Druckgussverfahren wird flüssiges Metall unter relativ hohen Drücken in einen Formhohlraum gebildet aus geteilten metallischen Dauerformen gepresst. Ein solcher Formfüllgang unterliegt somit nicht dem Einfluss der Schwerkraft, wie beispielsweise bei Sand- oder Kokillenguss, sondern beruht auf einer Umsetzung der auf das flüssige Metall wirkenden Druckenergie in kinetische Energie.

Derartige metallische Dauerformen werden auch Druckgießformen genannt, wobei diese üblicherweise aus Stahl gebildet sind und den Formhohlraum enthalten bzw. bilden. Das geschmolzene Metall wird mittels eines Einguß-Lauf-Anschnitt-Systems in den Formhohlraum eingebracht. Da die metallischen Dauerformen mit dem flüssigen Metall in Berührung kommen, werden diese in der Regel auch aus hochfesten Warmarbeitsstählen oder aus bestimmten Sonderwerkstoffen gefertigt.

Die Herstellung derartiger metallischer Dauerformen ist mit einem erheblichen Fertigungsaufwand verbunden, so dass ein derartiges Druckgießen insbesondere bei Druckgussteilen, die nur in geringen Stückzahlen hergestellt werden sollen, in der Praxis häufig nicht wirtschaftlich ist. Ebenfalls können Bauteile, die Hohlräume aufweisen, kaum im Rahmen eines Druckgussverfahrens hergestellt werden, insbesondere dann nicht, falls diese verlorene Kerne erfordern.

Des Weiteren sind aus dem Stand der Technik Sandgußverfahren bekannt, bei welchen ein oder mehrere Sandkerne durch Rütteln, und/oder Pressen bzw. Schießen zur Bildung eines Formhohlraums zunächst verdichtet werden. Anschließend wird der Formhohlraum mit einem geschmolzenen Metall unter Nutzung der Schwerkraft ausgegossen. Nach dem Erstarren des Gusskörpers wird der Sand entfernt, um das Werkstück zu entnehmen. Sandgussverfahren werden insbesondere bei Gussteilen mit komplizierten Geometrien umfassend Hohlräume und verschiedenen Materialquerschnitten angewandt.

Die Verwendung eines Sandgussverfahrens hat sich in der Praxis allerdings insbesondere dann als nachteilig erwiesen, falls die zu fertigenden Gussteile besonders dünnwandig hergestellt werden sollen. Aufgrund geringer Einflussgeschwindigkeiten der Schmelze können dünnwandige Gussteile regelmäßig nicht zuverlässig im Rahmen eines Sandgussverfahrens hergestellt werden.

Vor diesem Hintergrund hat sich die Aufgabe ergeben, ein Verfahren zum Gießen eines Gussteils der vorgenannten Art zur Verfügung zu stellen, welches in wirtschaftlich günstiger Weise eine Herstellung von Gussteilen mit komplexen Geometrien ermöglicht. Des Weiteren soll ein Kernpaket zur Verwendung in einem vorgenannten Verfahren sowie ein Gussteil hergestellt nach einem vorgenannten Verfahren zur Verfügung gestellt werden.

Die vorgenannte Aufgabe wird erfindungsgemäß gemäß einem ersten Aspekt der vorliegenden Erfindung bei einem Verfahren zum Gießen, insbesondere zum Druckgießen, eines Gussteils, insbesondere eines hohlen Strukturbauteils, aus einer Leichtmetallschmelze dadurch gelöst, dass das Verfahren die folgenden Schritte umfasst:
- Bildung eines Formhohlraums, wobei zunächst mindestens ein Kernpaket umfassend zumindest einen Sandkern zur Bildung des Formhohlraums zwischen zumindest zwei Maschinenteilen angeordnet wird, wobei die zumindest zwei Maschinenteile anschließend insbesondere derart zueinander bewegt werden, dass die zumindest zwei Maschinenteile im Wesentlichen dicht aneinander liegen;
- Einfüllen der Leichtmetallschmelze mittels eines Angusssystems in den Formhohlraum;
- Geschlossenhalten des Formhohlraums mittels einer Schließkraft bis die in den Formhohlraum eingefüllte Leichtmetallschmelze im Wesentlichen erstarrt ist;
- Öffnen des Formhohlraums und Entnahme des in dem Formhohlraum befindlichen Kernpakets sowie des zumindest teilweise in dem Kernpaket abgeformten Gussteils;
- Entfernen des Kernpakets von dem Gussteil.

Durch vorgenanntes Verfahren können die Vorteile der Verwendung eines Kernpakets umfassend zumindest einen Sandkern mit den Vorteilen eines Gussverfahrens, insbesondere eines Druckgussverfahrens, kombiniert werden. So kann bei der Fertigung von geringen Stückzahlen eines Gussteils auf die aufwändige Herstellung von metallischen Dauerformen verzichtet werden. Ebenfalls können im Unterschied zum herkömmlichen Sandguss, bei welchem die Schmelze unter Nutzung der Schwerkraft in den Formhohlraum einfließt, aufgrund höherer

Einfüllgeschwindigkeiten der Schmelze komplexe und dünnwandige Bauteile zuverlässig realisiert werden. Durch die Dünnwandigkeit können Gussteile mit einem verhältnismäßig geringeren Gewicht produziert werden. Zusätzlich können durch die Verwendung des mindestens einen Kernpakets umfassend zumindest einen Sandkern hohle Gussteile, insbesondere hohle Strukturbauteile zur Verfügung gestellt werden, die nicht durch metallische Dauerformen realisiert werden könnten oder nur mit einem erhöhten Fertigungsaufwand herstellbar wären.

Wie eingangs bereits angesprochen, handelt es sich bei dem Verfahren gemäß dem ersten Aspekt vorzugsweise um ein Verfahren zum Druckgießen eines Gussteils. Im Unterschied zu einem klassischen Druckgussverfahren wird allerdings nicht eine metallische Dauerform, sondern mindestens ein Kernpaket umfassend zumindest einen Sandkern zur Bildung des Formhohlraums verwendet. Es ist bevorzugt, dass im Wesentlichen nur zumindest ein Kernpaket umfassend zumindest einen Sandkern in Kontakt mit dem zu fertigenden Gussteil kommt.

Zumindest ein Kernpaket wird zur Bildung des Formhohlraums zwischen zumindest zwei Maschinenteilen, insbesondere zwischen zwei Maschinenplatten, angeordnet. Dabei können die zumindest zwei Maschinenteile beispielsweise ein im Wesentlichen fixiertes plattenförmiges Element und ein im Wesentlichen bewegbares plattenförmiges Element sein. Indem sich die zumindest zwei Maschinenteile aufeinander zu bewegen, wird vorzugsweise mittels des Kernpakets ein Formhohlraum gebildet, in welches die Leichtmetallschmelze durch ein Angusssystem fließen kann. Es ist bevorzugt, dass das Kernpaket an zumindest einem der beiden Maschinenteile in seiner Lage im Wesentlichen fixiert ist.

Das Angusssystem kann beispielsweise einen Eingusskanal oder ein Einguss-Lauf-Anschnitt-System umfassen.

Bei der Schließkraft handelt es sich vorzugsweise um eine Formzuhaltekraft, mittels welcher die zumindest zwei Maschinenteile während des Gießvorgangs geschlossen gehalten werden.

Bei einer bevorzugten Ausgestaltung der vorliegenden Erfindung weist die Leichtmetallschmelze während des Einfüllens im Bereich zumindest eines Anschnitts eine mittlere Geschwindigkeit von mehr als 1 m/s, bevorzugt von mehr als 1,5 m/s, besonders bevorzugt von mehr als 2 m/s, auf. Bei dem Anschnitt handelt es sich vorzugsweise um den Bereich des Gießkanals, welcher im Wesentlichen unmittelbar in den Formhohlraum mündet, also um den Übergang vom Angusssystem zum Formhohlraum. Bei der mittleren Geschwindigkeit kann es sich vorzugsweise um den durchschnittlichen Mittelwert der Leichtmetallschmelze im Bereich des Anschnitts während des Gussverfahrens handeln. Indem die mittlere Geschwindigkeit mehr als 1 m/s, bevorzugt mehr als 1,5 m/s, besonders bevorzugt mehr als 2 m/s, beträgt, können in zuverlässiger Weise dünne Wandstärken von Gussteilen zur Verfügung gestellt werden. In diesem Zusammenhang hat es sich weiter als vorteilhaft erwiesen, wenn die vorgenannte mittlere Geschwindigkeit vorzugsweise zumindest 3 m/s, insbesondere zumindest 4 m/s beträgt.

Eine weitere vorteilhafte Ausgestaltung der Erfindung ist dadurch gekennzeichnet, dass die Leichtmetallschmelze während des Einfüllens im Bereich zumindest eines Anschnitts eine mittlere Geschwindigkeit von 20 m/s, bevorzugt von 17,5 m/s, besonders bevorzugt von 15 m/s nicht überschreitet. Bei dem Anschnitt handelt es sich vorzugsweise um den Bereich des Gießkanals, welcher im Wesentlichen unmittelbar in den Formhohlraum mündet, also um den Übergang vom Angusssystem zum Formhohlraum. Bei der mittleren Geschwindigkeit kann es sich vorzugsweise um den durchschnittlichen Mittelwert der Leichtmetallschmelze im Bereich des Anschnitts während des Gussverfahrens handeln. Durch die Verwendung mindestens eines Kernpakets umfassend zumindest einen Sandkern, können langsamere Einfüllgeschwindigkeiten als beim Druckguss üblich verwendet werden, da der zumindest eine Sandkern eine verhältnismäßig geringe Wärmeleitfähigkeit verglichen mit metallischen Dauerformen aufweist.

Bei einer weiteren bevorzugten Ausgestaltung weist das Gussteil zumindest teilweise eine Wandstärke von weniger als 4 mm, bevorzugt von weniger als 3 mm, besonders bevorzugt von weniger als 2 mm, auf. Durch das vorgenannte Verfahren können besonders dünne Wandstärken des Gussteils realisiert werden, wodurch das Gewicht des Gussteils in vorteilhafter Weise reduziert werden kann. Ebenfalls werden durch derartige dünnwandige Gussteile Bauteilgeometrien des Gussteils ermöglicht, die andernfalls nicht realisiert werden könnten.

Eine weitere bevorzugte Ausgestaltung der Erfindung ist dadurch gekennzeichnet, dass es sich bei der Leichtmetallschmelze um eine Schmelze aus Aluminium oder um eine Schmelze aus einer Aluminiumlegierung handelt. Beispielsweise kann es sich um eine Aluminium-Silizium-Legierung, um eine Aluminium-Magnesium-Legierung oder um eine Aluminium-Kupfer-Legierung handeln.

Aluminium-Silizium-Legierungen zeichnen sich insbesondere durch vorteilhafte Gießeigenschaften aus. Aluminium-Magnesium-Legierungen zeichnen sich insbesondere durch gute Korrosionseigenschaften aus. Aluminium-KupferLegierungen können insbesondere aufgrund ihrer hochfesten Eigenschaften vorteilhaft sein.

Die Aluminiumlegierung kann beispielsweise ebenfalls als Aluminium-Zink Legierung ausgebildet sein, wobei diese insbesondere hinsichtlich ihrer selbstaushärtenden Eigenschaften ist.

Bei einer weiteren bevorzugten Ausgestaltung der vorliegenden Erfindung weist zumindest ein Maschinenteil zumindest einen Rahmen auf, wobei das mindestens eine Kernpaket zur Bildung des Formhohlraums mit dem Rahmen verbunden wird. Mithilfe des Rahmens kann das mindestens eine Kernpaket in vorteilhafter Weise mit dem zumindest einem Maschinenteil verbunden, insbesondere im Wesentlichen lagesicher an dem zumindest einen Maschinenteil fixiert, werden. Insbesondere können die einzelnen Kernpakete mit einem standardisierten Rahmen verbunden werden, so dass bei einer Herstellung von verschiedenen Gussteilen nur das zumindest eine Kernpaket und nicht der jeweilige Rahmen ausgetauscht werden müsste.

Beispielsweise kann das Kernpaket durch an dem Rahmen des zumindest einen Maschinenteils mittels mindestens eines Andrückmittels, insbesondere mindestens einer Andrückplatte, fixiert werden. Hierzu kann das Kernpaket beispielsweise an eine feste Seite eines Rahmens des zumindest einen Maschinenteils angelegt werden und anschließend mittels zumindest eines Andrückmittels gegen eine solche feste Seite fixiert werden.

Vorzugsweise kann das Kernpaket auch mittels eines Formschlusses in dem Rahmen fixiert werden. Ebenfalls können zumindest zwei Maschinenteile jeweils einen Rahmen aufweisen, wobei das Kernpaket in beiden Rahmen fixiert werden kann.

Eine weitere bevorzugte Ausgestaltung der Erfindung ist dadurch gekennzeichnet, dass zumindest eine Oberfläche, insbesondere zumindest eine in Kontakt mit der Leichtmetallschmelze kommende Oberfläche, des zumindest einen Sandkerns des mindestens einen Kernpakets insbesondere vor Anordnung des Kernpakets zwischen den zumindest zwei Maschinenteilen versiegelt wird.

Durch eine Versiegelung des zumindest einen Sandkerns des mindestens einen Kernpakets kann im Wesentlichen verhindert werden, dass die Leichtmetallschmelze in den zumindest einen Sandkern des mindestens einen Kernpakets penetriert. Ebenfalls kann die Sandanhaftung an dem erstarrten Gussteil verbessert werden, so dass sich das Gussteil leichter von dem Kernpaket trennen lässt. Die Versiegelung kann beispielsweise auf den zumindest einen Sandkern des Kernpakets aufgesprüht werden oder die Versiegelung kann mittels eines Tauchbads auf den zumindest einen Sandkern des Kernpakets aufgebracht werden.

Bei zumindest einem wasserlöslichen Sandkern, also einem Sandkern aufweisend einen wasserlöslichen Binder, des zumindest einen Kernpakets ist es bevorzugt, dass die Versiegelung mittels eines Tauchbads aufgebracht wird. Bei der Versiegelung kann es sich beispielsweise um einen nicht wasserlöslichen Kunststoff, wie ein Elastomer, ein Silikon oder ein Epoxid handeln.

Alternativ kann eine Versieglung des zumindest einen Sandkerns des mindestens einen Kernpakets auch durch eine Schlichte ermöglicht werden. Vorzugsweise handelt es sich bei einer Schlichte um einen im Wesentlichen feuerfesten Stoff, welcher in flüssiger oder pastöser Form zur Herstellung eines Überzugs auf dem zumindest einen Sandkern des mindestens einen Kernpakets verwendet wird. Die Schlichte kann beispielsweise Koks, Graphit, Quarz, Silikate, Graphit, Talkum, Magnesit und/oder Glimmer umfassen. Die Schlichte kann beispielsweise aufgesprüht oder mittels eines Tauchbads aufgebracht werden.

Eine weitere bevorzugte Ausgestaltung der Erfindung ist dadurch gekennzeichnet, dass das Kernpaket durch zumindest zwei Sandkerne, besonders bevorzugt durch zumindest drei Sandkerne, gebildet wird. Durch das Verwenden von zumindest zwei Sandkernen kann in vorteilhafter Weise ein Formhohlraum zur Verfügung gestellt werden, mittels welchem ein Gussteil gegossen werden kann. Beispielsweise sind die zumindest zwei Sandkerne im Wesentlichen gegenüberliegend zueinander angeordnet und schließen den Formhohlraum während des Gießens im Wesentlichen ein. Bei der Verwendung von zumindest drei Sandkernen im Rahmen eines Kernpakets ist es bevorzugt, dass zumindest ein weiterer Sandkern als verlorener Kern von den zumindest anderen beiden Sandkernen eingeschlossen wird. Dies ist insbesondere zur Herstellung von Gussteilen umfassend einen Hohlraum vorteilhaft.

Bei einer weiteren bevorzugten Ausgestaltung der Erfindung ist es bevorzugt, dass die Geometrie des Gussteils im Wesentlichen vollständig mittels des Kernpakets abgebildet wird. Hierdurch wird es ermöglicht, dass Gussteile, insbesondere mittels Druckgießens, ohne die Verwendung von metallischen Dauerformen hergestellt werden können, wodurch auch bei geringen Losgrößen eine wirtschaftlich robuste Fertigung von dünnwandigen Gussteilen realisierbar ist.

Eine weitere bevorzugte Ausgestaltung der Erfindung ist dadurch gekennzeichnet, dass die Dauer des Einfüllens der Leichtmetallschmelze mittels eines Angusssystems in den Formhohlraum weniger als 10 s, bevorzugt weniger als 5 s, besonders bevorzugt weniger als 1 s, beträgt. Durch eine derartige schnelle Füllung des Formhohlraums wird ein gleichmäßiges Einströmen der Leichtmetallschmelze ermöglicht. Ebenfalls können hierdurch in vorteilhafter Weise besonders dünnwandige Wandstärken sowie komplexe Geometrien der Gussteile realisiert werden.

Eine weitere bevorzugte Ausgestaltung der Erfindung ist dadurch gekennzeichnet, dass zum Entfernen des Kernpakets von dem Gussteil das Kernpakets sowie das zumindest teilweise von dem Kernpaket abgeformte Gussteil mit einem Fluid unter einem Druck von zumindest 200 bar, besonders bevorzugt von zumindest 500 bar, vorzugweise mit einem Fluid unter einem Druck in einem Bereich von 700 bis 1000 bar, beaufschlagt wird. Da die im Rahmen des vorliegenden Verfahrens verwendeten Sandkerne vorzugsweise eine höhere Festigkeit aufweisen als die üblicherweise im Rahmen des Schwerkraftgusses verwendeten Sandkerne, können diese nicht oder nur unzureichend mittels klassischer Entkern-Verfahren von dem Gussteil gelöst werden. In diesem Zusammenhang hat es sich als vorteilhaft erwiesen, das zumindest eine Kernpaket umfassend den zumindest einen Sandkern mit einem Fluid, insbesondere mit Wasser, zu beaufschlagen und hierdurch den zumindest einen Sandkern zumindest teilweise zu zerstören und das mindestens eine Kernpaket aus dem Gussteils auszutragen. Insbesondere Drück von 700 bis 1000 bar können hierbei eine zuverlässige Entkernung des Gussteils ermöglichen.

Eine weitere bevorzugte Ausgestaltung der Erfindung ist dadurch gekennzeichnet, dass der zumindest eine Sandkern des Kernpakets ein im Wesentlichen wasserlöslicher Sandkern ist. Wasserlösliche Sandkerne haben sich insbesondere für die Fertigung von Verbundbauteilen als vorteilhaft erwiesen. Bei Vorsehen zumindest eines Sandkerns ist es ferner bevorzugt, dass zum Entfernen des Kernpakets von dem Gussteil das Kernpaket sowie das zumindest teilweise von dem Kernpaket entfernte Gussteil mit einem Fluid unter einem Druck von zumindest 10 bar, bevorzugt von zumindest 15 bar, beaufschlagt wird.

Gemäß einem zweiten Aspekt der Erfindung wird das zuvor genannte technische Problem durch ein Kernpaket zur Verwendung in einem Verfahren gemäß dem ersten Aspekt dadurch gelöst, dass der zumindest eine Sandkern des Kernpakets eine Biegefestigkeit von zumindest 3 MPa, bevorzugt von zumindest 4 MPa, besonders bevorzugt von zumindest 5 MPa, aufweist und/oder dass der zumindest eine Sandkern des Kernpakets eine Druckfestigkeit von zumindest 5 MPa, bevorzugt von zumindest 7,5 MPa, besonders bevorzugt von zumindest 10 MPa, aufweist.

Indem eine vorgenannte Biegefestigkeit und/oder eine vorgenannte Druckfestigkeit von zumindest einem Sandkern des Kernpakets eingestellt wird, können die Sandkerne den während des Druckgussverfahrens erhöhten Beanspruchungen standhalten und in vorteilhafter Weise eine Form für das zu gießende Gussteil bilden. Insbesondere weist der zumindest eine Sandkern durch vorgenannte Biegefestigkeiten und/oder Druckfestigkeiten erhöhte mechanische Eigenschaften auf. Vorgenannte Biegefestigkeiten und/oder Druckfestigkeiten des zumindest einen Sandkerns des mindestens einen Kernpakets beziehen sich insbesondere auf eine nicht erwärmte Temperatur des zumindest einen Sandkerns bei einer Umgebungstemperatur von im Wesentlichen 20 °C.

Beispielsweise kann die Biegefestigkeit des zumindest einen Sandkerns des mindestens einen Kernpakets getestet werden, indem das Material des Sandkerns als Biegestab geschossen und auf einer entsprechenden Prüfmaschine geprüft wird. Beispielsweise kann ein Biegeversuch gemäß VDG-Merkblatt P 73 durchgeführt werden. Beispielsweise kann die Biegefestigkeit im Rahmen des 3-Punkt-Biegeversuchs geprüft werden. Beispielsweise können als Prüfkörper Biegebalken, insbesondere Standard-Biegebalken verwendet werden. Die Biegebalken können beispielsweise eine Höhe von 22,2 mm, eine Breite von 22,2 mm und eine Länge von 172 mm oder eine Höhe von 22,6 mm, eine Breite von 22,6 mm und eine Länge von 150 mm aufweisen.

Beispielsweise kann die Druckfestigkeit des zumindest einen Sandkerns des mindestens einen Kernpakets gemäß DIN 52 401 geprüft werden. Beispielsweise können als Prüfkörper im Wesentlichen zylindrische Sandkerne mit einer Höhe von 76 mm und einem Durchmesser von 38 mm verwendet werden. Der Prüfdruck kann insbesondere mittels einer Zug-Druck-Prüfmaschine aufgebracht werden.

Eine weitere vorteilhafte Ausgestaltung der Erfindung ist dadurch gekennzeichnet, dass zumindest ein Sandkern des Kernpakets einen Formgrundstoff, insbesondere einen anorganischen und feuerfesten Formsand, sowie einen Binder umfasst. Für die Herstellung von Gießkernen der in Rede stehenden Art verwendete Formstoffe sind üblicherweise aus einem Formgrundstoff, beispielsweise einem anorganischen, feuerfesten Formsand, und einem Binder gemischt. In der Praxis werden hierzu anorganische oder organische Binder eingesetzt.

Bei der Verwendung anorganischer Binder erfolgt die Aushärtung des Formstoffs vorzugsweise in einem Kernkasten durch Wärmezufuhr und Feuchtigkeitsentzug ("Hot-Box-Verfahren"), wogegen bei Verwendung organischer Binder die Kerne vorzugsweise im Formwerkzeug mit einem Reaktionsgas begast werden, um durch eine chemische Reaktion des Binders mit dem Reaktionsgas die Verfestigung zu bewirken ( "Cold-Box-Verfahren").

Sowohl auf anorganischen als auch auf organischen Bindersystemen beruhende Formstoffe sind im Markt in vielfältiger Ausführung erhältlich. Dabei enthalten solche Formstoffe erforderlichenfalls Additive, um ihre Eigenschaften insbesondere im Hinblick auf Lagerfähigkeit, Fließverhalten etc. einzustellen. Es ist bevorzugt, dass der zumindest eine Sandkern vorliegend zumindest Formsand sowie einen anorganischen Binder umfasst.

Bei einer weiteren bevorzugten Ausgestaltung der Erfindung weist der zumindest eine Sandkern einen Bindergehalt von zumindest 4 Gew.-%, bevorzugt einen Bindergehalt von zumindest 6 Gew.-%, besonders bevorzugt von zumindest 8 Gew.-% auf. Durch einen vorgenannten Bindergehalt kann in bevorzugter Weise ein Sandkern zur Verfügung gestellt werden, welcher mechanische Kennwerte aufweist, die für die Verwendung von Sandkernen in einem Druckgussverfahren vorteilhaft sind. Insbesondere kann die Festigkeit des zumindest einen Sandkerns verbessert werden.

Vorzugsweise weist der zumindest eine Sandkern einen Bindergehalt auf, der zwei bis viermal so hoch ist, wie der Bindergehalt von Sandkernen die beim herkömmlichen Schwerkraftgießen verwendet werden.

Zur Herstellung von zumindest einem Sandkern mit einem Bindergehalt von zumindest 4 Gew.-%, bevorzugt einen Bindergehalt von zumindest 6 Gew.-%, besonders bevorzugt von zumindest 8 Gew.-% ist es bevorzugt, dass eine höhere Anzahl an Schussdüsen als üblich verwendet wird und/oder die einzelnen Schussdüsen einen größeren Durchmesser als üblich aufweisen, da der erhöhte Bindergehalt zu einer zähflüssigen Formsand-Binder Mischung führen kann.

Ein dritter Aspekt der vorliegenden Erfindung betrifft ein Gussteil hergestellt nach einem vorgenannten Verfahren. Die Vorteile eines solchen Gussteils sind insbesondere bereits im Zusammenhang mit dem vorgenannten Verfahren bzw. dem vorgenannten Kernpaket beschrieben.

Ein vierter Aspekt der vorliegenden Erfindung betrifft eine Gießvorrichtung zur Durchführung eines vorgenannten Verfahrens umfassend: zumindest zwei Maschinenteile, wobei zwischen den zumindest zwei Maschinenteilen mindestens ein Kernpaket umfassend zumindest einen Sandkern zur Bildung eines Formhohlraums anordenbar ist, zumindest ein Angusssystem zum Einfüllen einer Leichtmetallschmelze in den Formhohlraum, wobei die zumindest zwei Maschinenteile zumindest teilweise zueinander bewegbar sind, so dass der Formhohlraum im Wesentlichen verschließbar ist. Die Vorteile und zusätzlichen Ausgestaltungen einer solchen Gießvorrichtung sind insbesondere bereits im Zusammenhang mit dem vorgenannten Verfahren bzw. dem vorgenannten Kernpaket beschrieben.

Die oben beschriebenen, zunächst grundsätzlich für sich alleine stehenden Ausführungsformen und beispielhaften Ausgestaltungen aller Aspekte der vorliegenden Erfindung sollen auch in allen Kombinationen miteinander offenbart verstanden werden.

Weitere vorteilhafte beispielhafte Ausgestaltungen der Erfindung sind der folgenden detaillierten Beschreibung einiger beispielhafter Ausführungsformen der vorliegenden Erfindung, insbesondere in Verbindung mit den Figuren zu entnehmen. Die der Anmeldung beiliegenden Figuren sollen jedoch nur dem Zwecke der Verdeutlichung, nicht aber zur Bestimmung des Schutzbereiches der Erfindung dienen. Die beiliegenden Zeichnungen sind nicht notwendigerweise maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

Nachfolgend wird die Erfindung anhand von Ausführungsbeispielen zeigenden Zeichnungen näher erläutert. Es zeigen jeweils schematisch:
- Fig. 1: eine Explosionsdarstellung einer Gießvorrichtung umfassend ein Kernpaket zur Durchführung eines vorgenannten Verfahrens;
- Fig. 2: eine weitere Explosionsdarstellung der in Fig. 1 dargestellten Gießvorrichtung sowie
- Fig. 3: eine seitliche Schnittansicht der in Fig. 1 dargestellten Gießvorrichtung.

In der nachfolgenden Beschreibung der verschiedenen erfindungsgemäßen Ausführungsbeispiele werden Bauteile und Elemente mit gleicher Funktion und gleicher Wirkungsweise mit denselben Bezugszeichen versehen, auch wenn die Bauteile und Elemente bei den verschiedenen Ausführungsbeispielen in ihrer Dimension oder Form Unterschiede aufweisen können.

Fig. 1 und 2 zeigen Explosionsdarstellungen einer Gießvorrichtung 2. Die Gießvorrichtung 2 weist zwei Maschinenteile 4 und 6 auf, wobei das Maschinenteil 4 als feststehende Maschinenplatte bzw. Kokille ausgebildet ist und das Maschinenteil 6 als bewegliche Maschinenplatte bzw. Kokille ausgebildet ist. Zwischen den Maschinenteilen 4 und 6 ist ein Kernpaket 8 umfassend drei Sandkerne 10, 12 und 14 sowie ein in dem Kernpaket 8 abgeformtes Gussteil 16 schematisch dargestellt. Die Sandkerne 10 und 14 sind jeweils in den Maschinenteilen 4 und 6 mittels jeweils eines Rahmens 18 und 20 zumindest teilweise fixiert.

Ein Formhohlraum 22 wird demnach zwischen den Sandkernen 10 und 14 gebildet, indem das bewegliche Maschinenteil 6 im Wesentlichen dicht an das feste Maschinenteil 4 verfahren wird. Zur Realisierung eines Hohlraums des Gussteils 16 ist in dem Formhohlraum 22 der Sandkern 12 angeordnet. Mittels eines Angusssystems 24 (siehe insbesondere Fig. 3) kann eine Leichtmetallschmelze in den Formhohlraum 22 gelangen. Das Angusssystem 24 umfasst einen Gießtrichter 26, innerhalb dessen eine Gießkammer 28 angeordnet ist. Die Gießkammer 28 ist strömungstechnisch mit einem Lauf 30 verbunden, wobei der Lauf 30 in einen Anschnitt 32 übergeht. Der Anschnitt 32 ist mit dem Formhohlraum 22 verbunden. Ferner ist zwischen den beiden Maschinenteilen 4 und 6 ein Entlüftungskanal 34 angeordnet, der mit einer Entlüftungsöffnung 36 verbunden sein kein.

Das feste Maschinenteil 4 weist ferner zu dem beweglichen Maschinenteil 6 gerichtete Führungsstifte 38 auf, die mit in dem beweglichen Maschinenteil 6 angeordneten Führungskanälen 40 in Eingriff gebracht werden können. Ebenfalls sind innerhalb der Rahmen 18 und 20 weitere Führungsstifte 42 zum Eingriff in Öffnungen 44 der Sandkerne 10 und 14 angeordnet, mittels derer die Sandkerne 10 und 14 in den beweglichen Maschinenteilen 4 und 6 weiter fixiert werden können.

Die in dieser Spezifikation beschriebenen beispielhaften Ausführungsformen/Ausführungsbeispiele der vorliegenden Erfindung sollen sowohl einzeln als auch in allen Kombinationen miteinander offenbart verstanden werden. Insbesondere soll auch die Beschreibung eines von einer Ausführungsform umfassten Merkmals - sofern nicht explizit gegenteilig erklärt - vorliegend nicht so verstanden werden, dass das Merkmal für die Funktion des Ausführungsbeispiels unerlässlich oder wesentlich ist. Die Abfolge der in dieser Spezifikation geschilderten Verfahrensschritte in den einzelnen Ablaufdiagrammen ist nicht zwingend, alternative Abfolgen der Verfahrensschritte sind denkbar. Die Verfahrensschritte können auf verschiedene Art und Weise implementiert werden, so ist eine Implementierung in Software (durch Programmanweisungen), Hardware oder eine Kombination von beidem zur Implementierung der Verfahrensschritte denkbar.

In den Patentansprüchen verwendete Begriffe wie "umfassen", "aufweisen", "beinhalten", "enthalten" und dergleichen schließen weitere Elemente oder Schritte nicht aus. Unter die Formulierung "zumindest teilweise" fallen sowohl der Fall "teilweise" als auch der Fall "vollständig". Die Formulierung "und/oder" soll dahingehend verstanden werden, dass sowohl die Alternative als auch die Kombination offenbart sein soll, also "A und/oder B" bedeutet "(A) oder (B) oder (A und B)". Eine Mehrzahl von Einheiten, Personen oder dergleichen bedeutet im Zusammenhang dieser Spezifikation mehrere Einheiten, Personen oder dergleichen. Die Verwendung des unbestimmten Artikels schließt eine Mehrzahl nicht aus. Eine einzelne Einrichtung kann die Funktionen mehrerer in den Patentansprüchen genannten Einheiten bzw. Einrichtungen ausführen. In den Patentansprüchen angegebene Bezugszeichen sind nicht als Beschränkungen der eingesetzten Mittel und Schritte anzusehen.

### Bezugszeichenliste

- 2: Gießvorrichtung
- 4: Maschinenteil
- 6: Maschinenteil
- 8: Kernpaket
- 10: Sandkern
- 12: Sandkern
- 14: Sandkern
- 16: Gussteil
- 18: Rahmen
- 20: Rahmen
- 22: Formhohlraum
- 24: Angusssystem
- 26: Gießtrichter
- 28: Gießkammer
- 30: Lauf
- 32: Anschnitt
- 34: Entlüftungskanal
- 36: Entlüftungsöffnung
- 38: Führungsstifte
- 40: Führungskanal
- 42: weiterer Führungsstift
- 44: Öffnung

## Patentansprüche

1. Verfahren zum Gießen, insbesondere Druckgießen, eines Gussteils, insbesondere eines hohlen Strukturbauteils, aus einer Leichtmetallschmelze umfassend die folgenden Schritte:
- Bildung eines Formhohlraums, wobei zunächst mindestens ein Kernpaket umfassend zumindest einen Sandkern zur Bildung des Formhohlraums zwischen zumindest zwei Maschinenteilen angeordnet wird, wobei die zumindest zwei Maschinenteile anschließend insbesondere derart zueinander bewegt werden, dass die zumindest zwei Maschinenteile im Wesentlichen dicht aneinander liegen;
- Einfüllen der Leichtmetallschmelze mittels eines Angusssystems in den Formhohlraum;
- Geschlossenhalten des Formhohlraums mittels einer Schließkraft bis die in den Formhohlraum eingefüllte Leichtmetallschmelze im Wesentlichen erstarrt ist,
- Öffnen des Formhohlraums und Entnahme des in dem Formhohlraum befindlichen Kernpakets sowie des zumindest teilweise in dem Kernpaket abgeformten Gussteils,
- Entfernen des Kernpakets von dem Gussteil.

2. Verfahren nach Anspruch 1,
**dadurch gekennzeichnet,**
- **dass** die Leichtmetallschmelze während des Einfüllens im Bereich zumindest eines Anschnitts eine mittlere Geschwindigkeit von mehr als 1 m/s, bevorzugt von mehr als 1,5 m/s, besonders bevorzugt von mehr als 2 m/s, aufweist; und/oder
- **dass** die Leichtmetallschmelze während des Einfüllens im Bereich zumindest eines Anschnitts eine mittlere Geschwindigkeit von 20 m/s, bevorzugt von 17,5 m/s, besonders bevorzugt von 15 m/s nicht überschreitet.

3. Verfahren nach Anspruch 1 oder 2,
**dadurch gekennzeichnet,**
- **dass** das Gussteil zumindest teilweise eine Wandstärke von weniger als 4 mm, bevorzugt von weniger als 3 mm, besonders bevorzugt von weniger als 2 mm, aufweist.

4. Verfahren nach einem der Ansprüche 1 bis 3,
**dadurch gekennzeichnet,**
- **dass** es sich bei der Leichtmetallschmelze um eine Schmelze aus Aluminium oder um eine Schmelze aus einer Aluminiumlegierung handelt.

5. Verfahren nach einem der Ansprüche 1 bis 4,
**dadurch gekennzeichnet,**
- **dass** zumindest ein Maschinenteil einen Rahmen aufweist, wobei das mindestens eine Kernpaket zur Bildung des Formhohlraums mit dem Rahmen verbunden wird.

6. Verfahren nach einem der Ansprüche 1 bis 5.
**dadurch gekennzeichnet,**
- **dass** zumindest eine Oberfläche, insbesondere zumindest eine in Kontakt mit der Leichtmetallschmelze kommende Oberfläche, des zumindest einen Sandkerns des mindestens einen Kernpakets vor Anordnung des Kernpakets zwischen den zumindest zwei Maschinenteilen versiegelt wird.

7. Verfahren nach einem der Ansprüche 1 bis 6,
**dadurch gekennzeichnet,**
- **dass** das Kernpaket durch zumindest zwei Sandkerne, besonders bevorzugt durch zumindest drei Sandkerne, gebildet wird.

8. Verfahren nach einem der Ansprüche 1 bis 7,
**dadurch gekennzeichnet,**
- **dass** die Geometrie des Gussteils im Wesentlichen vollständig mittels des Kernpakets abgebildet wird.

9. Verfahren nach einem der Ansprüche 1 bis 8,
**dadurch gekennzeichnet,**
- **dass** die Dauer des Einfüllens der Leichtmetallschmelze mittels eines Angusssystems in den Formhohlraum weniger als 10 s, bevorzugt weniger als 5 s, besonders bevorzugt weniger als 1 s, beträgt.

10. Verfahren nach einem der Ansprüche 1 bis 9,
**dadurch gekennzeichnet,**
- **dass** zum Entfernen des Kernpakets von dem Gussteil das Kernpaket sowie das zumindest teilweise von dem Kernpaket abgeformte Gussteil mit einem Fluid unter einem Druck von zumindest 200 bar, bevorzugt von zumindest 500 bar, besonders bevorzugt in einem Bereich von 700 bis 1000 bar, beaufschlagt wird.

11. Kernpaket (8)zur Verwendung in einem Verfahren nach einem der Ansprüche 1 bis 10,
**dadurch gekennzeichnet,**
- **dass** der zumindest eine Sandkern (10, 12, 14) des Kernpakets (8) eine Biegefestigkeit von zumindest 3 MPa, bevorzugt von zumindest 4 MPa, besonders bevorzugt von zumindest 5 MPa, aufweist und/oder
- **dass** der zumindest eine Sandkern (10, 12, 14) des Kernpakets (8) eine Druckfestigkeit von zumindest 5 MPa, bevorzugt von zumindest 7,5 MPa, besonders bevorzugt von zumindest 10 MPa, aufweist.

12. Kernpaket nach Anspruch 11,
**dadurch gekennzeichnet,**
- **dass** zumindest ein Sandkern (10, 12, 14) des Kernpakets (8) einen Formgrundstoff, insbesondere einen anorganischen und feuerfesten Formsand, sowie einen Binder umfasst

13. Kernpaket nach Anspruch 12,
**dadurch gekennzeichnet,**
- **dass** der zumindest eine Sandkern (10, 12, 14) einen Bindergehalt von zumindest 4 Gew.-%, bevorzugt einen Bindergehalt von zumindest 6 Gew.-%, besonders bevorzugt von zumindest 8 Gew.-%.

14. Gussteil (16) hergestellt in einem Verfahren nach einem der Ansprüche 1 bis 10.

15. Gießvorrichtung (2) zur Durchführung eines Verfahrens nach einem der Ansprüche 1 bis 10, umfassend:
- zumindest zwei Maschinenteile (4, 6), wobei zwischen den zumindest zwei Maschinenteilen mindestens ein Kernpaket (8) umfassend zumindest einen Sandkern (10, 12, 14) zur Bildung eines Formhohlraums (22) anordenbar ist,
- zumindest ein Angusssystem (24) zum Einfüllen einer Leichtmetallschmelze in den Formhohlraum (22),
- wobei die zumindest zwei Maschinenteile (4, 6) zumindest teilweise zueinander bewegbar sind, so dass der Formhohlraum (22) im Wesentlichen verschließbar ist.

## Geänderte Patentansprüche

### Geänderte Patentansprüche gemäss Regel 137(2) EPÜ.

1. Verfahren zum Druckgießen eines Gussteils, insbesondere eines hohlen Strukturbauteils, aus einer Leichtmetallschmelze umfassend die folgenden Schritte:
- Bildung eines Formhohlraums, wobei zunächst mindestens ein Kernpaket gebildet aus zumindest zwei Sandkernen zur Bildung des Formhohlraums zwischen zumindest zwei Maschinenteilen angeordnet wird, wobei die zumindest zwei Maschinenteile anschließend insbesondere derart zueinander bewegt werden, dass die zumindest zwei Maschinenteile im Wesentlichen dicht aneinander liegen;
- Einfüllen der Leichtmetallschmelze mittels eines Angusssystems in den Formhohlraum;
- Geschlossenhalten des Formhohlraums mittels einer Schließkraft bis die in den Formhohlraum eingefüllte Leichtmetallschmelze im Wesentlichen erstarrt ist,
- Öffnen des Formhohlraums und Entnahme des in dem Formhohlraum befindlichen Kernpakets sowie des zumindest teilweise in dem Kernpaket abgeformten Gussteils,
- Entfernen des Kernpakets von dem Gussteil.

2. Verfahren nach Anspruch 1,
**dadurch gekennzeichnet,**
- **dass** die Leichtmetallschmelze während des Einfüllens im Bereich zumindest eines Anschnitts eine mittlere Geschwindigkeit von mehr als 1 m/s, bevorzugt von mehr als 1,5 m/s, besonders bevorzugt von mehr als 2 m/s, aufweist;
und/oder
- **dass** die Leichtmetallschmelze während des Einfüllens im Bereich zumindest eines Anschnitts eine mittlere Geschwindigkeit von 20 m/s, bevorzugt von 17,5 m/s, besonders bevorzugt von 15 m/s nicht überschreitet.

3. Verfahren nach Anspruch 1 oder 2,
**dadurch gekennzeichnet,**
- **dass** das Gussteil zumindest teilweise eine Wandstärke von weniger als 4 mm, bevorzugt von weniger als 3 mm, besonders bevorzugt von weniger als 2 mm, aufweist.

4. Verfahren nach einem der Ansprüche 1 bis 3,
**dadurch gekennzeichnet,**
- **dass** es sich bei der Leichtmetallschmelze um eine Schmelze aus Aluminium oder um eine Schmelze aus einer Aluminiumlegierung handelt.

5. Verfahren nach einem der Ansprüche 1 bis 4,
**dadurch gekennzeichnet,**
- **dass** zumindest ein Maschinenteil einen Rahmen aufweist, wobei das mindestens eine Kernpaket zur Bildung des Formhohlraums mit dem Rahmen verbunden wird.

6. Verfahren nach einem der Ansprüche 1 bis 5.
**dadurch gekennzeichnet,**
- **dass** zumindest eine Oberfläche, insbesondere zumindest eine in Kontakt mit der Leichtmetallschmelze kommende Oberfläche, des zumindest einen Sandkerns des mindestens einen Kernpakets vor Anordnung des Kernpakets zwischen den zumindest zwei Maschinenteilen versiegelt wird.

7. Verfahren nach einem der Ansprüche 1 bis 6,
**dadurch gekennzeichnet,**
- **dass** das Kernpaket durch zumindest drei Sandkerne gebildet wird.

8. Verfahren nach einem der Ansprüche 1 bis 7,
**dadurch gekennzeichnet,**
- **dass** die Geometrie des Gussteils im Wesentlichen vollständig mittels des Kernpakets abgebildet wird.

9. Verfahren nach einem der Ansprüche 1 bis 8,
**dadurch gekennzeichnet,**
- **dass** die Dauer des Einfüllens der Leichtmetallschmelze mittels eines Angusssystems in den Formhohlraum weniger als 10 s, bevorzugt weniger als 5 s, besonders bevorzugt weniger als 1 s, beträgt.

10. Verfahren nach einem der Ansprüche 1 bis 9,
**dadurch gekennzeichnet,**
- **dass** zum Entfernen des Kernpakets von dem Gussteil das Kernpaket sowie das zumindest teilweise von dem Kernpaket abgeformte Gussteil mit einem Fluid unter einem Druck von zumindest 200 bar, bevorzugt von zumindest 500 bar, besonders bevorzugt in einem Bereich von 700 bis 1000 bar, beaufschlagt wird.

11. Verwendung eines Kernpakets (8) in einem Verfahren nach einem der Ansprüche 1 bis 10,
**dadurch gekennzeichnet,**
- **dass** der zumindest eine Sandkern (10, 12, 14) des Kernpakets (8) eine Biegefestigkeit von zumindest 3 MPa, bevorzugt von zumindest 4 MPa, besonders bevorzugt von zumindest 5 MPa, aufweist und/oder
- **dass** der zumindest eine Sandkern (10, 12, 14) des Kernpakets (8) eine Druckfestigkeit von zumindest 5 MPa, bevorzugt von zumindest 7,5 MPa, besonders bevorzugt von zumindest 10 MPa, aufweist.

12. Verwendung nach Anspruch 11,
**dadurch gekennzeichnet,**
- **dass** zumindest ein Sandkern (10, 12, 14) des Kernpakets (8) einen Formgrundstoff, insbesondere einen anorganischen und feuerfesten Formsand, sowie einen Binder umfasst.

13. Verwendung nach Anspruch 12,
**dadurch gekennzeichnet,**
- **dass** der zumindest eine Sandkern (10, 12, 14) einen Bindergehalt von zumindest 4 Gew.-%, bevorzugt einen Bindergehalt von zumindest 6 Gew.-%, besonders bevorzugt von zumindest 8 Gew.-%.

14. Gießvorrichtung (2) zur Durchführung eines Verfahrens nach einem der Ansprüche 1 bis 10, umfassend:
- zumindest zwei Maschinenteile (4, 6), wobei zwischen den zumindest zwei Maschinenteilen mindestens ein Kernpaket (8) gebildet aus zumindest zwei Sandkernen (10, 12, 14) zur Bildung eines Formhohlraums (22) anordenbar ist,
- zumindest ein Angusssystem (24) zum Einfüllen einer Leichtmetallschmelze in den Formhohlraum (22),
- wobei die zumindest zwei Maschinenteile (4, 6) zumindest teilweise zueinander bewegbar sind, so dass der Formhohlraum (22) im Wesentlichen verschließbar ist.
